# NOUVEAU FASCICULE DE BREVET EUROPEEN

(11) **EP 0 214 882 B2**
(45) Date de publication et mention de la décision concernant l'opposition: **24.09.1997**
(45) Mention de la délivrance du brevet: 15.02.1989
(21) Numéro de dépôt: 86401649.8
(22) Date de dépôt: 23.07.1986
(51) Int. Cl.: B22D 41/02

(54) **Revêtement pour protéger l'intérieur d'un récipient métallurgique et procédé pour réaliser ce revêtement**
Feuerfeste Auskleidung eines metallurgischen Gefässes und Verfahren zu ihrer Herstellung
Protective lining for the interior of a metallurgical vessel, and process for making the lining

(30) Priorité: 24.07.1985 FR 8511327
(43) Date de publication de la demande: 18.03.1987
(73) Titulaire: DAUSSAN ET COMPAGNIE, F-57140 Woippy (FR)
(72) Inventeur: Daussan, Jean-Charles, F-57000 Metz (FR); Daussan, André, F-57050 Longeville les Metz (FR); Daussan, Gérard, F-57050 Longeville les Metz (FR)
(74) Mandataire: Keib, Gérard

(56) Documents cités:
- EP-A- 0 064 863
- EP-B- 047 728
- AT-B- 274 872
- DE-C- 543 809
- DE-C- 2 824 773
- FR-A- 1 582 587
- FR-A- 2 042 857
- FR-A- 2 393 637
- FR-A- 2 427 567
- FR-B- 2 393 637
- US-A- 3 345 059
- US-A- 3 982 953
- US-A- 4 400 335
- Walter M. Siegl, "Eine neue isolierende Spritzmasse für Kaltverteiler von Stranggiessanlagen", Radex-Rundschau 1982, Heft 4, S. 954-975

## Description

La présente invention concerne un revêtement pour protéger l'intérieur d'un récipient métallurgique destiné à contenir un métal liquide tel que de l'acier liquide.

L'invention vise également un procédé pour réaliser un tel revêtement de protection.

Le récipient métallurgique que l'on désire protéger au moyen d'un revêtement conforme à l'invention peut être une poche de coulée, un répartiteur de coulée ou une cuve à scories.

Ces récipients métallurgiques comprennent généralement une enveloppe extérieure en acier qui est revêtue intérieurement par un garnissage en matière réfractaire tel que des briques en magnésie, alumine ou silico-alumineux ou en ciment réfractaire.

En fin de coulée, il est nécessaire d'éliminer les résidus subsistant dans les récipients ayant contenu le métal liquide. Ces résidus sont très agressifs vis-à-vis du garnissage intérieur en matière réfractaire, de sorte que celui-ci s'use au cours du temps et doit être remplacé au bout d'un certain temps d'utilisation, ce qui constitue une opération compliquée et onéreuse.

De nombreuses solutions ont déjà été proposées pour protéger contre l'usure, le garnissage permanent réfractaire des récipients métallurgiques.

Le brevet français 2 316 027 préconise la protection de toutes les parties intérieures d'un récipient de transvasement de métaux liquides par l'interposition entre le garnissage réfractaire permanent et le métal liquide d'éléments frittables, généralement sous forme de plaques.

Le brevet français 2 393 637 décrit une protection similaire, réalisée à l'aide ou non d'éléments préfabriqués, isolants réfractaires frittables au contact de l'acier liquide et rendus solidaires du garnissage réfractaire permanent par application d'une composition de nature sensiblement identique à celle des éléments préfabriqués précités.

Le brevet français 2 451 789 a trait à une protection du garnissage permanent réfractaire d'un récipient métallurgique, comportant entre ce garnissage réfractaire et le revêtement venant au contact de l'acier liquide, une couche relativement compressible à base de fibres organiques et/ou inorganiques enrobées dans un liant.

Il a également été préconisé dans la demande de brevet de la République Fédérale Allemande n° 2 010 743 d'incorporer sous les éléments préfabriqués et derrière ceux-ci du sable non aggloméré, afin d'augmenter le coefficient d'isolation thermique du revêtement d'usure venant au contact de l'acier liquide.

Le brevet français 2 393 637 déjà cité plus haut décrit également la possibilité de projeter ou d'introduire à l'aide d'un moule laissant entre lui-même et la paroi à revêtir, un espace uniforme dans lequel on introduit la composition par damage et/ou par soufflage, par aspiration ou par vibration.

Toutes ces solutions comportent de nombreux désavantages.

Les revêtements de protection constitués par les plaques ou des éléments préfabriqués sont relativement onéreux et compliqués à mettre en oeuvre. De plus, ces plaques ou éléments préfabriqués ne résistant généralement pas au-delà de cinq à six coulées successives.

Dans certains cas, ces plaques doivent être préchauffées à une température supérieure à 600°C pour éliminer l'humidité ainsi que les composés organiques qu'elles renferment, afin d'éviter toute pollution du métal liquide par de l'hydrogène.

Lors de ce préchauffage, les plaques ou éléments préfabriqués tentent à s'incurver sous l'effet de la chaleur, en créant entre les joints de ces plaques ou éléments, des espaces dans lesquels peut s'infiltrer le métal liquide qui peut ainsi atteindre le garnissage réfractaire permanent.

Cette situation est encore aggravée lorsque l'espace compris entre les plaques et le garnissage réfractaire permanent est rempli de matière pulvérulente telle que du sable. En effet, cette matière pulvérulente risque de polluer le métal liquide en coulant à travers les espaces créés entre les plaques incurvées sous l'effet de la chaleur. De plus, en s'infiltrant dans ces espaces, le métal liquide se mélange avec la matière pulvérulente en créant une masse qui adhère fortement au garnissage réfractaire permanent qui devient alors très difficile à nettoyer.

Les revêtements mono-couche réalisés par projection, comme décrit dans le brevet français 2 393 637, obtenus à partir d'un mélange de particules inorganiques réfractaires et d'un liant inorganique ou organique, ne présentent pas les inconvénients précités concernant les plaques ou autres éléments préfabriqués.

Ces revêtements doivent obligatoirement fritter au contact du métal liquide, afin d'éviter tout risque que des particules inorganiques se détachent de ces revêtements et polluent le métal liquide.

Ce frittage a lieu progressivement et au bout d'une certaine durée de contact entre le métal liquide et le revêtement de protection, toute la masse de celui-ci est frittée, ce qui se traduit par les deux inconvénients suivants:
- tout d'abord lorsque toute la masse du revêtement est frittée, ce revêtement possède un pouvoir d'isolation thermique notablement réduit, de sorte qu'on risque de refroidir le métal liquide,
- par ailleurs, lorsque toute la masse du revêtement est frittée, cette masse adhère au garnissage réfractaire permanent et ce dernier devient alors très difficile à nettoyer.

Pour ces deux raisons, on évite d'attendre que le revêtement soit entièrement fritté, de façon que lorsque la coulée est terminée, ce revêtement puisse se détacher d'un seul bloc des parois intérieures du récipient métallurgique par simple retournement de celui-ci.

Par conséquent, ce revêtement n'est utilisable que pour quelques coulées successives et doit donc être remplacé fréquemment. Ce remplacement est relativement coûteux et occasionne une interruption de la coulée qui est également défavorable sur le plan économique.

Dans le brevet français 2 338 100, il a été proposé de placer entre le revêtement frittable et le garnissage réfractaire permanent, une matière par exemple à base de papier, qui peut imiter les risques d'adhérence entre le revêtement fritté et le garnissage réfractaire permanent. Toutefois, cette matière est rapidement carbonisée sous l'effet de la chaleur, de sorte qu'elle est en pratique incapable de remplir la fonction précitée.

Le but de la présente invention est de remédier aux inconvénients des solutions connues précitées en créant un revêtement de protection qui soit à la fois peu onéreux, aisé à mettre en oeuvre, qui résiste à de nombreuses coulées successives, qui résiste sans dommage à des températures élevées de préchauffage, qui permette de maintenir un haut pouvoir d'isolation thermique pendant de nombreuses coulées successives et qui permette d'éviter tout risque d'adhérence entre le revêtement et la paroi du récipient métallurgique, en facilitant ainsi considérablement le nettoyage de celui-ci en fin de coulée.

Suivant l'invention, le revêtement pour protéger l'intérieur d'un récipient métallurgique destiné à contenir un métal liquide, ce revêtement étant à base de particules inorganiques réfractaires, enrobées dans un liant, et comprenant une couche dont la composition et la granulométrie des particules inorganiques réfractaires sont telles que cette couche fritte dans toute sa masse, sous l'effet de la chaleur du métal liquide contenu dans le récipient métallurgique et étant caractérisé en ce qu'il comprend entre la couche précitée et la paroi du récipient, une couche dont la composition et la granulométrie des particules inorganiques réfractaires sont telles que cette couche ne fritte pas ou ne fritte que partiellement, de manière à rester friable, même lorsque la première couche est complètement frittée.

Le revêtement conforme à l'invention comprend ainsi au moins deux couches distinctes. L'une de ces deux couches fritte progressivement lorsqu'elle est en contact avec le métal liquide. Après une longue durée de contact, par exemple après une dizaine de coulées successives, cette couche est frittée dans toute sa masse.

L'autre couche, ne fritte pas ou ne fritte que partiellement, de manière à rester friable, même lorsque la première couche est complètement frittée. Ainsi, lorsque cette autre couche est en contact avec le garnissage réfractaire permanent, cette couche n'adhère pas à ce garnissage. Par conséquent, tout risque d'adhérence entre le revêtement et ce garnissage réfractaire est évité, même lorsque la première couche est complètement frittée, de sorte que le nettoyage en fin de coulée de l'intérieur du récipient métallurgique est très aisé et le garnissage réfractaire de ce récipient ne risque pas d'être abîmé, ni lors de la coulée, ni lors du nettoyage.

On sait par ailleurs, que le frittage du revêtement est néfaste à l'égard de ses propriétés isolantes. Etant donné que la seconde couche ne fritte pas ou ne fritte que partiellement, cette seconde couche continue à assurer une isolation thermique suffisante, même lorsque la première couche est complètement frittée et présente par conséquent elle-même un pouvoir d'isolation thermique très réduit.

On peut ainsi, grâce à l'association de deux couches, l'une frittable et l'autre partiellement frittable ou non frittable, prolonger considérablement la durée d'utilisation du revêtement de protection d'un récipient métallurgique, ce qui permet d'éviter des interruptions trop fréquentes et trop longues et par conséquent coûteuses, de la coulée.

Ainsi, la durée d'utilisation d'un revêtement à deux couches, conforme à l'invention, est de façon surprenante nettement supérieure à celle d'un revêtement formé d'une seule couche, frittable dans toute sa masse, de même épaisseur que celle des deux couches du revêtement conforme à l'invention.

Le frittage est le phénomène physico-chimique qui permet de créer une liaison entre deux particules inorganiques. Ce frittage a lieu à une température nettement inférieure à la température de fusion de ces particules. Ce frittage est favorisé par la forte pression exercée par le métal liquide sur le revêtement conforme à l'invention, par la présence éventuelle, au sein de ce revêtement de particules très fines, de fondants (particules inorganiques ayant un point de fusion inférieur à celui des autres particules qui sont réfractaires) et par l'utilisation d'une teneur en liant la plus faible possible, afin que les particules inorganiques soient disposées très près les unes des autres.

Selon un autre aspect de l'invention, le procédé pour réaliser le revêtement conforme à l'invention, consiste à appliquer successivement les différentes couches à partir d'une boue comprenant les ingrédients solides de la couche que l'on veut former, mélangés avec un liquide par exemple de l'alcool éthylèneglycol et/ou de l'eau à raison de 3 à 30% en poids de liquide, la densité de ces boues variant suivant la couche, entre 0,8 et 3,5 kg/dm3, après quoi les différentes couches sont séchées. Ce séchage est effectué à une température comprise entre 100 et 200°C pour éliminer l'eau libre. Dans certains cas, les différentes couches sont préchauffées à une température comprise entre 600 et 1 450°C pour éliminer l'eau de constitution et/ou de cristallisation pour éviter toute pollution du métal liquide par de l'hydrogène.

L'application de la boue se fait, de préférence par projection et/ou par pulvérisation, mais peut être aussi effectuée par d'autres moyens mécaniques tels que: moulage, injection, vibration, par gravité, truellage ou tout autre moyen d'application.

Le procédé conforme à l'invention, est à la fois très économique et est parfaitement adapté à l'application de couches successives présentant différentes compositions.

D'autres particularités et avantages de l'invention apparaîtront encore dans la description ci-après.

La figure unique annexée montre, à titre d'exemple non limitatif, en coupe transversale, un revêtement conforme à l'invention, à trois couches superposées, appliquées à l'intérieur d'un répartiteur de coulée.

Dans la réalisation représentée sur la figure annexée, le répartiteur de coulée destiné à contenir de l'acier liquide, comprend une enveloppe extérieure en acier 1 comportant sur ses faces internes un garnissage réfractaire permanent composé de briques réfractaires 2.

Sur ce garnissage réfractaire permanent, est appliqué sous forme de boue, un revêtement de protection qui, dans l'exemple représenté, comprend trois couches 3, 4, 5.

La couche extérieure 3 destinée à venir en contact avec le métal liquide qui est versé dans le répartiteur de coulée, est constituée par un mélange de particules inorganiques réfractaires, liées entre elles au moyen d'un liant organique et/ou inorganique. La composition de ces particules inorganiques et leur granulométrie sont telles que ces particules puissent fritter, c'est-à-dire se lier entre elles pour créer une masse cohérente, au contact du métal liquide.

Au contact du métal liquide, ce frittage est réalisé très progressivement et atteint toute l'épaisseur de la couche 3, c'est-à-dire toute la masse de cette couche, au bout d'une certaine durée de contact qui correspond généralement à plusieurs heures et à plusieurs coulées successives.

Bien entendu, plus l'épaisseur de cette couche 3 est importante, plus longue sera la durée au bout de laquelle cette couche est complètement frittée dans sa masse. L'épaisseur de ette couche 3 est généralement comprise entre 1 et 10 cm.

La couche intermédiaire 4 est également constituée par un mélange de particules inorganiques liées entre elles au moyen d'un liant organique et/ou inorganique. La composition et la granulométrie de ces particules sont telles que ces particules ne frittent que partiellement, de façon que cette couche 4 reste friable (ou meringuable selon l'expression utilisée chez les aciéristes), même lorsque la couche extérieure 3 est complètement frittée dans sa masse. L'épaisseur de cette couche 4 est généralement du même ordre de grandeur que celle de la couche 3.

La couche 5 est en contact direct avec le garnissage en briques réfractaires 2. Cette couche 5 est également constituée par un mélange de particules inorganiques réfractaires, liées entre elles par un liant organique et'ou inorganique. Toutefois, à la différence des autres couches 3 et 4, la couche 5 n'est pas frittable, de sorte qu'après destruction sous l'effet de la chaleur, du liant organique et/ou inorganique qui assure la cohésion initiale de cette couche, cette couche 5 devient pulvérulente et ne présente plus aucune adhérence avec le garnissage en briques réfractaires 2.

Les couches 3 et 4 respectivement frittable et frittable partiellement présentent de préférence la composition pondérale suivante:
- liant minéral (par exemple bore et/ou acide borique et/ou argile et/ou un ou plusieurs silicates et/ou ciment alumineux et/ou phosphatique et/ou magnésien) et/ou liant organique et/ou synthétique (par exemple une colle synthétique telle que résine phénolique) 0,3 à 15%
- particules inorganiques réfractaires sous forme de grains et'ou de fibres (par exemple chrome - magnésie et/ou magnésie et/ou silicate de magnésie et/ou silice et/ou alumine et/ou zircon et/ou zircone) 70 à 99,7%
- particules organiques et/ou matières carbonées en fibres et/ou en grains 0 à 28,7%
- composé tensio-actif 0 à 5%

Le caractère plus ou moins frittable des couches 3 et 4 dépend de la nature et de la composition des particules inorganiques réfractaires, de la granulométrie de celles-ci, de la présence éventuelle de fondants tels que de l'oxyde de fer ou du carbonate de métaux alcalins ou alcalino-terreux et de la teneur en liant.

Pour que la couche 3 puisse fritter complètement au contact du métal liquide, on utilisera de préférence une composition renfermant une importante proportion de particules inorganiques réfractaires. Ainsi, la proportion pondérale de celles-ci sera de préférence comprise entre 90 et 99,7%. La granulométrie de ces particules est de préférence comprise entre 0 et 4 mm, ce qui implique que certaines d'entre elles sont très fines, cette finesse favorisant le frittage.

La couche intermédiaire 4 contient une proportion de particules inorganiques réfractaires inférieure à celle de la couche complètement frittable 3. Cette proportion est de préférence comprise entre 75 et 95% en poids. La granulométrie de ces particules est comprise avantageusement entre 0 et 3 mm, de préférence entre 0,25 et 2,5 mm, de sorte que les particules très fines de granulométrie inférieure à 0,5 mm sont absentes de cette composition, de façon à limiter le frittage. Ainsi, cette couche 4 ne peut fritter que partiellement en restant ainsi friable, c'est-à-dire cassante, même lorsque la couche 3 est complètement frittée dans sa masse.

Du fait que cette couche intermédiaire 4 ne fritte que partiellement, cette couche intermédiaire conserve ses propriétés d'isolation thermique, de sorte qu'elle permet d'éviter le refroidissement du métal liquide, même lorsque la couche extérieure 3 est complètement frittée et a ainsi perdu ses propriétés initiales d'isolation thermique.

La couche 5 adjacente au garnissage permanent réfractaire 2, renferme de préférence entre 65 et 96% en poids de particules inorganiques réfractaires dont la granulométrie est comprise de préférence entre 0 et 5 mm. Cette couche 5, en raison de sa teneur plus faible en particules inorganiques réfractaires, et du fait qu'elle soit séparée de la couche frittable 3, par une couche intermédiaire 4, thermiquement isolante, ne fritte pas sous l'effet de la chaleur, de sorte qu'après destruction du liant assurant initialement la cohésion de la couche, cette dernière perd toute sa cohésion et devient pulvérulente. Ainsi, après de nombreuses coulées successives, lorsqu'on estime que le revêtement conforme à l'invention est suffisamment usé et qu'il convient de le remplacer par un revêtement neuf, étant donné que la couche 5 adjacente au garnissage réfractaire permanent 2 est pulvérulente, il n'existe aucune adhérence entre ce garnissage réfractaire et l'ensemble du revêtement, de sorte que celui-ci se détache très facilement et d'un seul bloc du garnissage réfractaire 2, par simple retournement du répartiteur de coulée.

Par conséquent, le revêtement conforme à l'invention, non seulement protège efficacement le garnissage réfractaire permanent 2 mais il permet de nettoyer très facilement l'intérieur du répartiteur en fin de coulée.

Conformément au procédé selon l'invention, pour réaliser le revêtement à trois couches 3, 4, 5 que l'on vient de décrire, on applique successivement ces couches sur les parois du répartiteur de coulée, sous forme de boues renfermant les ingrédients solides de ces couches, mélangés avec un liquide par exemple tel que l'eau et/ou des huiles, à raison de 3 à 30% en poids de liquide. Un alcool pourrait aussi convenir (par exemple: éthylénéglycol).

La boue appliquée doit être suffisamment pâteuse, de façon à adhérer aux parois du répartiteur de coulée, ou aux autres couches, sans couler.

La densité de la boue appliquée varie suivant les couches 5, 4, 3, entre 0,8 kg/dm3 et 3,5 kg/dm3, la couche extérieure 3 étant plus dense que la couche intermédiaire 4 et celle-ci étant elle-même plus dense que la couche 5 adjacente au garnissage réfractaire 2.

Les couches 3, 4, 5 ainsi appliquées, sont ensuite séchées à une température comprise entre 100 et 200°C, par exemple par flambage et/ou par soufflage d'air chaud ou au moyen de résistances électriques chauffantes, placées à l'intérieur du répartiteur de coulée et fixées à un couvercle fermant ce dernier. Ce séchage permet d'éliminer l'eau libre de la boue qui constitue les différentes couches.

Dans certains cas, il convient d'éliminer des couches 3, 4, 5 tous les constituants organiques et toute l'eau de constitution et de cristallisation de ces couches, afin d'éviter tout risque de pollution du métal liquide par de l'hydrogène. A cet effet, on préchauffe les couches 3, 4, 5 à une température égale à au moins 600°C, cette température pouvant atteindre 1 450°C.

A ces températures élevées, on décompose les liants inorganiques et/ou organiques qui assurent la cohésion initiale des couches 3, 4, 5. Ce chauffage à température élevée a pour effet de fritter partiellement la couche extérieure 3. Ce frittage partiel permet de rétablir la cohésion de l'ensemble du revêtement. Cette cohésion permet d'éviter, lorsque le métal liquide est déversé dans le répartiteur de coulée, que les particules inorganiques se détachent du revêtement pour polluer le métal liquide.

Par rapport à un revêtement appliqué, mono-couche et frittable, classique, présentant une composition analogue à celle de la couche extérieure 3 du revêtement conforme à l'invention, ce dernier présente, pour une même épaisseur totale, les principaux avantages techniques inattendus suivants.

Sa durée d'utilisation est nettement plus longue, étant donné que le frittage ne se poursuit pratiquement pas au-delà de la couche extérieure 3 et ne peut donc atteindre le garnissage réfractaire permanent 2.

D'autre part, étant donné que la couche intermédiaire 4 ne fritte que partiellement et que la couche 5 adjacente au garnissage réfractaire permanent 2 ne fritte pas, ces couches 4 et 5 assurent une excellente isolation thermique, en évitant ainsi tout refroidissement du métal liquide pendant son séjour dans le répartiteur de coulée.

Par ailleurs, étant donné que la couche 5 adjacente au garnissage réfractaire permanent 2 ne fritte pas et devient pulvérulente, cette couche 5 ne présente aucune adhérence vis-à-vis de ce garnissage, de sorte qu'en fin de coulée, l'enlèvement du revêtement est très aisé et on ne risque pas d'abîmer le garnisssage réfractaire en essayant d'enlever au moyen d'outils tels que des marteaux-piqueurs, les masses solidifiées adhérant à ce garnissage réfractaire permanent.

Dans une réalisation simplifiée de l'invention, on peut supprimer l'une des couches 4 ou 5, de façon à imiter le nombre de couches à au moins 2.

Lorsque la couche extérieure frittable 3 est séparée du garnissage permanent réfractaire 2 par la couche non frittable 5, on ne risque pas non plus d'obtenir une adhérence entre cette couche 5 et le garnissage réfractaire 2. Toutefois, le pouvoir d'isolation thermique apporté par ces deux couches sera moins bon que dans le cas d'un revêtement à trois couches.

Lorsque la couche extérieure frittable 3 est séparée du garnissage permanent réfractaire 2 par la couche 4 ne frittant que partiellement et restant par conséquent friable, on risque tout au plus d'obtenir une légère adhérence entre cette couche 4 et le garnissage réfractaire 2.

Par ailleurs, dans le cas d'un revêtement à trois couches, il est possible de placer la couche non frittable 5 entre la couche frittable 3 et la couche partiellement frittable 4.

En outre, dans le cas où l'on peut tolérer une légère pollution du métal liquide par des particules inorganiques provenant du revêtement, on peut intervertir les couches 3 et 4, c'est-à-dire en plaçant la couche frittable 3 entre la couche non frittable 5 et la couche partiellement frittable 4.

D'autre part, le procédé conforme à l'invention permet d'appliquer au droit de la zone des scories 6 surnageant le métal liquide, une surépaisseur 7 de la couche frittable 3. Cette surépaisseur 7 peut avoir la même composition que la couche 3 de façon à fritter en même temps que celle-ci. Cette surépaisseur 7 permet de renforcer la protection assurée par le revêtement conforme à l'invention, dans la zone la plus vulnérable du répartiteur de coulée, à savoir la zone des scories.

Cette surépaisseur 7 peut également présenter une composition différente de celle de la couche 3 de façon à assurer une protection accrue à l'égard des scories. La composition de la couche formant cette surépaisseur 7 peut ainsi renfermer des particules hautement réfractaires telles que zircon et/ou zircone et/ou carbone, et/ou carbure de silicium.

L'épaisseur du revêtement peut, bien entendu, être également augmenté en d'autres endroits du répartiteur de coulée et en partie dans la zone d'impact du jet de coulée qui est déversé de la poche de coulée placée au-dessus du répartiteur de coulée.

L'expérience montre qu'il est également possible d'appliquer les différentes couches à l'aide d'une truelle ou par moulage.

## Revendications

1. Utilisation, pour protéger l'intérieur d'un répartiteur de coulée ou d'une poche de coulée destiné(e) à contenir un métal liquide, d'un revêtement à base de particules inorganiques réfractaires enrobées dans un liant, le revêtement comprenant une couche (3) dont la composition et la granulométrie des particules inorganiques réfractaires sont telles que cette couche fritte dans toute sa masse, sous l'effet de la chaleur du métal liquide contenu dans le répartiteur ou la poche, et comprenant entre la couche (3) précitée et la paroi du récipient une couche (4 ou 5) dont la composition et la granulométrie des particules inorganiques réfractaires sont différentes de celles de la couche (3) précitée et sont telles qu'elle ne fritte pas ou ne fritte que partiellement de manière à rester friable et thermiquement isolante, même lorsque la première couche (3) est complètement frittée.

2. Utilisation conforme à la revendication 1, caractérisée en ce que ledit revêtement est appliqué à l'intérieur d'un récipient métallurgique dont la paroi comporte un garnissage permanent (2) en matière réfractaire.

3. Utilisation conforme à l'une des revendications 1 ou 2, caractérisée en ce que le revêtement comprend les trois couches suivantes :
- une couche (3) destinée à venir en contact direct avec le métal liquide et pouvant fritter dans toute sa masse au contact de ce métal liquide, cette couche recouvrant
- une couche (4) ne frittant que partiellement et restant friable, même lorsque la couche précédente est frittée dans toute sa masse, et
- une couche (5) en contact direct avec le garnissage réfractaire, non frittable et devenant pulvérulente sous l'action de la chaleur.

4. Utilisation conforme à l'une des revendications 1 ou 2, caractérisée en ce que le revêtement comprend les trois couches suivantes :
- une couche destinée à venir en contact direct avec le métal liquide et pouvant fritter dans toute sa masse au contact de ce métal liquide, cette couche recouvrant,
- une couche non frittable et devenant pulvérulente sous l'action de la chaleur, et
- une couche en contact direct avec le garnissage réfractaire, ne frittant que partiellement et restant friable, même lorsque la couche frittable est frittée dans toute sa masse.

5. Utilisation conforme à l'une des revendications 1 à 4, caractérisée en ce que les couches frittable (3) ou partiellement frittable (4) présentent la composition pondérale suivante :
- liant minéral (par exemple argile et/ou silicate et/ou ciment alumineux et/ou phosphatique et/ou magnésien) et/ou organique (par exemple colle synthétique) 0,3 à 15 %
- particules inorganiques réfractaires sous forme de grains et/ou de fibres (par exemple magnésie, chrome-magnésie et/ou silicate de magnésie et/ou silice et/ou alumine et/ou zircon et/ou zircone) 70 à 99,7 %
- particules organiques et/ou matières carbonées en fibres et/ou en grains 0 à 28 %
- composé tensio-actif 0 à 5 %.

6. Utilisation conforme à l'une des revendications 2 à 5, caractérisée en ce que la couche (3) frittable, destinée à venir en contact avec le métal liquide, renferme de 70 à 99,7 % en poids de particules inorganiques réfractaires dont la granulométrie est comprise de préférence entre 0 et 4 mm.

7. Utilisation conforme à l'une des revendications 2 à 6, caractérisée en ce que la couche (4) partiellement frittable, mais restant friable, renferme de 75 à 95 % en poids de particules inorganiques réfractaires dont la granulométrie est comprise de préférence entre 0,25 et 2,5 mm.

8. Utilisation conforme à l'une des revendications 3 à 7, caractérisée en ce que la couche (5) non frittable et devenant pulvérulente, renferme de 65 à 96 % en poids de particules inorganiques réfractaires dont la granulométrie est comprise entre 0 et 5 mm.

9. Utilisation conforme à l'une des revendications 1 à 8, caractérisée en ce que le revêtement comprend, au droit de la zone des scories (6) surnageant sur le métal liquide, une surépaisseur (7) de la couche devant fritter complètement au contact du métal liquide.

10. Utilisation conforme à l'une des revendications 1 à 8, caractérisée en ce que le revêtement comprend au droit de la zone des scories (6) surnageant sur le métal liquide, une surépaisseur (7) formée par une couche appliquée contre la couche (3) devant fritter complètement au contact du métal liquide, cette couche en surépaisseur renfermant des particules inorganiques résistant à l'attaque des scories.

11. Utilisation conforme à l'une des revendications 1 à 10, caractérisée en ce que les différentes couches (5, 4, 3) sont appliquées successivement sous forme de boues comprenant les ingrédients solides de la couche à former, mélangés à un liquide tel que l'eau, à raison de 3 à 30 % en poids de liquide, la densité de ces boues variant entre 0,8 et 3,5 kg/dm3, après quoi les différentes couches (5, 4, 3) sont séchées à une température comprise entre 100 et 200°C pour éliminer l'eau libre.

12. Utilisation conforme à la revendication 11, caractérisée en ce que les différentes couches (5, 4, 3) sont préchauffées à une température comprise entre 600 et 1 450°C pour éliminer l'eau de constitution et/ou de cristallisation.

## Claims

1. Use of a covering for protecting the interior of a casting distributor or casting ladle for holding a liquid metal, the covering being based on refractory inorganic particles embedded in a binder, the covering comprising a layer (3) of refractory inorganic particles having a composition and size such that the layer is sintered all the way through by the heat of the liquid metal in the distributor or ladle, and comprising a layer (4 or 5) between the said layer (3) and the vessel wall and having a composition and size of refractory inorganic particles different from those of the said layer (3) and such that it is not or is only partially sintered and thus remains friable and heat-insulating even when the first layer (3) has completely sintered.

2. Use according to claim 1, characterised in that the said covering is applied to the interior of a metallurgical vessel whose wall has a permanent lining (2) of refractory material.

3. Use according to claim 1 or 2, characterised in that the covering comprises the following three layers:
- a layer (3) adapted to come into direct contact with the liquid metal and to be sintered all the way through in contact with the liquid metal, the layer covering
- a layer (4) which sinters only partially and remains friable even when the preceding layer has sintered all the way through, and
- a layer (5) in direct contact with the refractory lining and non-sinterable and becoming pulverulent under the action of heat.

4. Use according to claim 1 or 2, characterised in that the covering comprises the following three layers:
- a layer adapted to come into direct contact with the liquid metal and adapted to be sintered all the way through in contact with the liquid metal and covering:
- a non-sinterable layer which becomes pulverulent under the action of heat, and
- a layer in direct contact with the refractory lining and sintering only partially and remaining friable even when the sinterable layer has sintered all the way through.

5. Use according to any of claims 1 to 4, characterised in that the sinterable layer (3) or the partially sinterable layer (4) has the following composition by weight:
- a mineral binder (e.g. clay and/or silicate and/or aluminous and/or phosphate and/or magnesia cement) and/or an organic binder (e.g. synthetic glue) 0.3 to 15%;
- refractory inorganic particles in the form of grains and/or fibres (e.g. magnesia, chromium-magnesia and/or silicate of magnesia and/or silica and/or alumina and/or zircon and/or zirconium dioxide) 70 to 99.7%;
- organic particles and/or carbonaceous material in fibres and/or grains 0 to 28% and
- a surface-active compound 0 to 5%.

6. Use according to any of claims 2 to 5, characterised in that the sinterable layer (3) adapted to come in contact with the liquid metal contains from 70 to 99.7% by weight of refractory inorganic particles having a size preferably between 0 and 4 mm.

7. Use according to any of claims 2 to 6, characterised in that the layer (4) which is partly sinterable but remains friable contains from 75 to 95% by weight of refractory inorganic particles having a size preferably between 0.25 and 2.5 mm.

8. Use according to any of claims 3 to 7, characterised in that the non-sinterable layer (5) which becomes pulverulent contains from 65 to 96% by weight of refractory inorganic particles having a size between 0 and 5 mm.

9. Use according to any of claims 1 to 8, characterised in that, at the zone of the slag (6) floating on the liquid metal, the covering has an extra thick portion (7) of the layer adapted to be sintered completely in contact with the liquid metal.

10. Use according to any of claims 1 to 8, characterised in that, at the zone of the slag (6) floating on the liquid metal, the covering has an extra thick portion (7) in the form of a layer applied to the layer (3) adapted to become completely sintered in contact with the liquid metal, the extra thick layer containing inorganic particles which are resistant to slag.

11. Use according to any of claims 1 to 10, characterised in that the various layers (5, 4, 3) are successively applied in the form of sludge comprising the solid components of the layer to be formed and mixed with a liquid such as water in a proportion of 3 to 30% by weight of liquid, the density of the sludge varying from 0.8 to 3.5 kg/dm³, after which the various layers (5, 4, 3) are dried at a temperature between 100 and 200°C to eliminate the free water.

12. Use according to claim 11, characterised in that the various layers (5, 4, 3) are preheated to a temperature between 600 and 1450°C to eliminate the water of formation and/or of crystallisation.

## Patentansprüche

1. Verwendung einer Auskleidung auf Basis von in einem Bindemittel eingebetteten feuerfesten anorganischen Teilchen, zum Schutz der Innenseite eines Gießverteilers oder einer Gießpfanne, der bzw. die zur Aufnahme eines flüssigen Metalls bestimmt ist, wobei die Auskleidung eine Schicht (3) enthält, bei der die Zusammensetzung und Korngröße der feuerfesten anorganischen Teilchen so sind, daß diese Schicht unter der Wirkung der Wärme des in dem Verteiler oder der Pfanne enthaltenen flüssigen Metalls in ihrer gesamten Masse sintert, und zwischen der vorgenannten Schicht (3) und der Gefäßwand eine Schicht (4 oder 5) umfaßt, bei der die Zusammensetzung und Korngröße der feuerfesten anorganischen Teilchen unterschiedlich zu jenen der vorgenannten Schicht (3) und so sind, daß die Schicht nicht oder nur teilweise sintert, sodaß sie mürbe bleibt, selbst wenn die erste Schicht (3) vollständig gesintert ist.

2. Verwendung nach Anspruch 1, dadurch gekennzeichnet, daß die genannte Auskleidung an der Innenseite eines metallurgischen Gefäßes angebracht ist, dessen Wand ein dauerhaftes Futter (2) aus feuerfestem Material besitzt.

3. Verwendung nach Anspruch 1 oder 2, dadurch gekennzeichnet, daß die Auskleidung die drei folgenden Schichten enthält:
- eine Schicht (3), die dazu bestimmt ist, in direkten Kontakt mit dem flüssigen Metall zu kommen, und beim Kontakt mit diesem flüssigen Metall in ihrer gesamten Masse sintern kann, wobei diese Schicht bedeckt
- eine Schicht (4), die nur teilweise sintert und mürbe bleibt, selbst wenn die vorhergehende Schicht in ihrer gesamten Masse gesintert ist, und
- eine nicht sinterbare Schicht (5) in direktem Kontakt mit dem feuerfesten Futter, welche unter Wärmeeinwirkung feinpulvrig wird.

4. Verwendung nach Anspruch 1 oder 2, dadurch gekennzeichnet, daß die Auskleidung die drei folgenden Schichten enthält:
- eine Schicht, die dazu bestimmt ist, in direkten Kontakt mit dem flüssigen Metall zu kommen, und beim Kontakt mit diesem flüssigen Metall in ihrer gesamten Masse sintern kann, wobei diese Schicht bedeckt
- eine nicht sinterbare Schicht, die unter Wärmeeinwirkung feinpulvrig wird, und
- eine Schicht in direktem Kontakt mit dem feuerfesten Futter, die nur teilweise sintert und mürbe bleibt, selbst wenn die sinterbare Schicht in ihrer gesamten Masse gesintert ist.

5. Verwendung nach einem der Ansprüche 1 bis 4, dadurch gekennzeichnet, daß die sinterbaren (3) oder teilweise sinterbaren (4) Schichten folgende Gewichtszusammensetzung aufweisen:
- mineralisches Bindemittel (z.B. Ton und/oder Silikat und/oder tonerdehaltiger und/oder phosphathaltiger und/oder magnesiumhaltiger Zement) und/oder organisches Bindemittel (z.B. synthetischer Klebstoff) 0,3 bis 15%,
- feuerfeste anorganische Teilchen in Form von Körnern und/oder Fasern (z.B. Magnesia, Chrommagnesia und/oder Magnesiasilikat und/oder Kieselerde und/oder Tonerde und/oder Zirkon und/oder Zirkonerde) 70 bis 99,7%,
- organische Teilchen und/oder kohlenstoffhaltige Materialien in Form von Fasern und/oder Körnern 0 bis 28,7%,
- eine oberflächenaktive Verbindung 0 bis 5%.

6. Verwendung nach einem der Ansprüche 2 bis 5, dadurch gekennzeichnet, daß die sinterbare Schicht (3), die dazu bestimmt ist, mit dem flüssigen Metall in Kontakt zu kommen, 70 bis 99,7 Gew.-% feuerfeste anorganische Teilchen enthält, deren Korngröße vorzugsweise zwischen 0 und 4 mm liegt.

7. Verwendung nach einem der Ansprüche 2 bis 6, dadurch gekennzeichnet, daß die teilweise sinterbare, jedoch mürbe bleibende Schicht (4) 75 bis 95 Gew.-% feuerfeste anorganische Teilchen enthält, deren Korngröße vorzugsweise zwischen 0,25 und 2,5 mm liegt.

8. Verwendung nach einem der Ansprüche 3 bis 7, dadurch gekennzeichnet, daß die nicht sinterbare und feinpulvrig werdende Schicht (5) 65 bis 96 Gew.-% feuerfeste anorganische Teilchen enthält, deren Korngröße zwischen 0 und 5 mm liegt.

9. Verwendung nach einem der Ansprüche 1 bis 8, dadurch gekennzeichnet, daß die Auskleidung gegenüber der Zone der auf dem flüssigen Metall schwimmenden Schlacke (6) eine Überdicke (7) der beim Kontakt mit dem flüssigen Metall vollständig sinternden Schicht besitzt.

10. Verwendung nach einem der Ansprüche 1 bis 8, dadurch gekennzeichnet, daß die Auskleidung gegenüber der Zone der auf dem flüssigen Metall schwimmenden Schlacke (6) eine Überdicke (7) besitzt, die von einer auf die beim Kontakt mit dem flüssigen Metall vollständig sinternde Schicht (3) aufgebrachten Schicht gebildet ist, welche Überdickenschicht gegen den Angriff von Schlacken widerstandsfähige, anorganische Teilchen enthält.

11. Verwendung nach einem der Ansprüche 1 bis 10, dadurch gekennzeichnet, daß die verschiedenen Schichten (5, 4, 3) nacheinander in Form von Schlämmen aufgebracht werden, die die festen Bestandteile der zu bildenden Schicht in Mischung mit einer Flüssigkeit, wie Wasser, in einer Menge von 3 bis 30 Gew.-% bezogen auf die Flüssigkeit enthalten, wobei die Dichte dieser Schlämme zwischen 0,8 und 3,5 kg/dm³ variiert, wonach die diversen Schichten (5, 4, 3) bei einer Temperatur zwischen 100 und 200°C getrocknet werden, um das freie Wasser zu eliminieren.

12. Verwendung nach Anspruch 11, dadurch gekennzeichnet, daß die diversen Schichten (5, 4, 3) auf eine Temperatur zwischen 600 und 1450°C vorerhitzt werden, um das Konstitutionswasser und/oder das Kristallwasser zu eliminieren.
